# EUROPÄISCHE PATENTSCHRIFT

(11) **EP 0 312 493 B1**
(45) Veröffentlichungstag und Bekanntmachung des Hinweises auf die Patenterteilung: **15.07.1992**
(21) Anmeldenummer: 88810631.7
(22) Anmeldetag: 15.09.1988
(51) Int. Cl.: D06P 3/10, D06P 1/613

(54) **Verfahren zum Färben von natürlichen Polyamidfasern mit Reaktivfarbstoffen**
Process for dyeing natural polyamide fibres with reactive dyes
Procédé de teinture de fibres en polyamide naturelles avec des colorants réactifs

(30) Priorität: 14.10.1987 CH 4024/87
(43) Veröffentlichungstag der Anmeldung: 19.04.1989
(73) Patentinhaber: CIBA-GEIGY AG, 4002 Basel (CH)
(72) Erfinder: Mosimann, Walter, Dr., CH-4106 Therwil (CH); Mäusezahl, Dieter, Dr., CH-4105 Biel-Benken (CH)

(56) Entgegenhaltungen:
- EP-A- 0 112 797
- CH-B- 17 413
- DE-A- 2 802 304

## Beschreibung

Aus der CH-B-17413/72 und insbesondere im Ausführungsbeispiel 4 ist ein einbadiges Verfahren bekannt, bei dem Wollstücke mit einer wässrigen Flotte, die man durch Vermischen von 75 Liter einer 50%igen wässrigen Lösung, welche ein quaterniertes Kondensationsprodukt aus einem Fettamin und 7 Mol Ethylenoxid und ein mit Amidosulfonsäure verestertes Kondensationsprodukt aus demselben Fettamin und 7 Mol Ethylenoxid enthält, und von 25 Liter einer 25%igen wässrigen Lösung eines Kondensationsproduktes aus 1 Mol Octadecylalkohol und 35 Mol Ethylenoxid erhält, behandelt werden. Nach Zusatz eines Reaktivfarbstoffes und weiterer Hilfsmittel werden die Wollstücke im gleichen Bad gefärbt.

Gegenstand vorliegender Erfindung ist ein Verfahren zum Färben von natürlichen Polyamidfasern, besonders Wolle mit Reaktivfarbstoffen nach der Ausziehmethode, bei der das Fasermaterial zunächst mit einem Färbereihilfsmittel bestehend aus einer Kombination von (a) quaternierten Ammoniumverbindungen von Polyglykolverbindungen und (b) von mindestens zweibasischen Sauerstoffsäuren abgeleiteten sauren Estern oder deren Salzen von Polyglykolverbindungen, wobei sowohl die quaternären Ammonium-verbindungen als auch die sauren Ester sich von einem aliphatischen Amin ableiten, das im aliphatischen Rest 12 bis 24 Kohlenstoffatome aufweist und in Gegenwart (c) eines Fettalkohol-Polyalkylenglykolethers in einem Bad vorbehandelt und anschliessend nach Zusatz des Farbstoffes im gleichen Bad gefärbt wird, dadurch gekennzeichnet, dass der Fettalkohol-Polyalkylenglykolether der Formel
entspricht, worin R einen aliphatischen Rest mit mindestens 8 Kohlenstoffatomen bedeutet, "Alkylen" für den Ethylenrest oder Propylenrest steht und m 3 bis 25 ist. Sowohl die Komponenten (a) und (b) als auch der Polyglykolether (c) können als Einzelverbindungen oder als Gemische untereinander vorhanden sein. Das Mengenverhältnis von der Kombination von Komponenten (a) und (b) zu der Komponente (c) liegt vorteilhafterweise zwischen 2:1 und 1:1, vorzugsweise 1,6:1 und 1,2:1.

Die im erfindungsgemässen Verfahren eingesetzten Hilfsmittel eignen sich insbesondere zur Verbesserung der Faseregalität und ermöglichen zudem ein vollständiges Erschöpfen der Färbebäder. Der Zusatz der nichtionogenen Komponente (c) dient insbesondere zur Verhinderung von aus Farbstoff und Hilfsmittelgemisch sich bildenden Additionsprodukten oder Fällungen, die sich dann im noch vorhandenen Wollfett lösen und am Färbeapparat ansetzen.

Der Substituent R stellt vorteilhafterweise den Kohlenwasserstoffrest eines ungesättigten oder gesättigten aliphatischen Monoalkohols mit 8 bis 24 Kohlenstoffatomen dar. Der Kohlenwasserstoffrest kann geradkettig oder verzweigt sein. Vorzugsweise bedeutet R einen Alkyl- oder Alkenylrest mit 12 bis 22 Kohlenstoffatomen.

Als aliphatische gesättigte Monoalkohole können natürliche Alkohole, wie z.B. Laurylalkohol, Myristylalkohol, Cetylalkohol, Stearylalkohol, Arachidylalkohol oder Behenylalkohol, sowie synthetische Alkohole, z.B. Oxo-Alkohole wie insbesondere 5-Methylheptan-3-ol, 2-Ethyl-hexanol, Octan-2-ol, Trimethyl-nonylalkohol, Decanol, Hexadecylalkohol oder lineare primäre Alkohole (Alfole) mit 8 bis 18 Kohlenstoffatomen in Betracht kommen.

Ungesättigte aliphatische Monoalkohole sind beispielsweise Dodecenylalkohol, Hexadecenylalkohol oder vor allem Oleylalkohol.

Die Alkoholreste können einzeln oder in Form von Gemischen von zwei oder mehreren Komponenten vorhanden sein, wie z.B. Mischungen von Alkyl-und/oder Alkenylgruppen, die sich von Soja-Fettsäuren, Palmkernfettsäuren oder Talg-Oelen ableiten.

m ist bevorzugt 10 bis 20 oder besonders 12 bis 18.

(Alkylen-O)ₘ-Ketten sind bevorzugt vom Ethylenglykol-, Propylenethylenglykol-oder Ethylenpropylenglykol-Typus; besonders bevorzugt ist erstere.

Die Einsatzmengen, in denen die Fettalkohol-Polyglykolether (c) in den Färbeflotten vorhanden sind, bewegen sich je nach Farbstoff zweckmässigerweise von 0,3 bis 2,5 Gew.%, vorzugsweise 0,5 bis 2 Gew.%, bezogen auf das Färbegut.

Als quaternäre Ammoniumsalze für die Komponente (a) des Hilfsmittelgemisches können Umsetzungsprodukte von Alkylenoxyd-Anlagerungsprodukten aus aliphatischen oder araliphatischen Mono- und/oder Diaminen, welche tertiäre Aminogruppen und einen aliphatischen Rest mit 12 bis 24 Kohlenstoffatomen enthalten, mit einem Quaternisierungsmittel eingesetzt werden. Derartige Verbindungen sind z.B. in der CH-PS 465 553 beschrieben.

Vorzugsweise besteht die Komponente (a) aus einer quaternären Ammoniumverbindung der Formel
in der R₁ einen aliphatischen Kohlenwasserstoffrest, vorzugsweise einen Alkyl- oder Alkenylrest, mit 12 bis 22 Kohlenstoffatomen, V einen gegebenenfalls substituierten Alkylrest, von Z₁ und Z₂ eines Wasserstoff, Methyl oder Phenyl und das andere Wasserstoff, An^{⊖} ein Anion einer anorganischen oder organischen Säure und p und s je 1 bis 100 bedeuten, wobei die Summe von p und s 2 bis 100 ist.

Als Komponente (b) eignen sich vorteilhafterweise saure Ester oder deren Salze von Verbindungen der Formel
oder ein quaterniertes Produkt des sauren Esters oder dessen Salze, worin R₂ einen aliphatischen Kohlenwasserstoffrest mit 12 bis 22 Kohlenstoffatomen, insbesondere 12 bis 18 Kohlenstoffatomen, von Z₃ und Z₄ eines Wasserstoff, Methyl oder Phenyl und das andere Wasserstoff und n₁ und n₂ ganze Zahlen bedeuten, wobei die Summe n₁+n₂ 2 bis 100 ist.

Die sauren Ester können in Form von Mono- oder Diester und als freie Säuren oder vorzugsweise als Salze z.B. Alkalimetallsalze oder Ammoniumsalze vorliegen. Als Alkalimetallsalze seien insbesondere die Natrium- und Kaliumsalze und als Ammoniumsalze die Ammonium-, Trimethylammonium-, Monoethanolammonium-, Diethanolammonium- und Triethanolammoniumsalze genannt. Vorzugsweise werden die sauren Ester als Ammoniumsalze eingesetzt.

Die als Komponente (b) in Betracht kommenden sauren Ester und die entsprechenden Ausgangsstoffe sind aus der CH-PS 465 553, der EP-A-197005, EP-A-235 088 oder der DE-OS 2 834 686 bekannt und können nach den dort beschriebenen Verfahren hergestellt werden.

Die zur Herstellung der quaternären Ammoniumverbindungen der Formel (1) und der sauren Ester benötigten Amin-Polyglykolverbindungen werden hergestellt, indem man Ethylenoxid, Propylenoxid, Styroloxid oder deren Kombinationen an aliphatische Amine, die einen aliphatischen Kohlenwasserstoffrest von 12 bis 24 Kohlenstoffatomen aufweisen anlagert.

Durch Quaternierung der erhaltenen Anlagerungsprodukte gelangt man zu den quaternären Ammoniumverbindungen der Formel (1) (Komponente (a)). Sowohl die Alkylenoxidanlagerungen als auch die Quaternisierung können nach an sich bekannten Methoden durchgeführt werden. Die Herstellung der Komponente (b) erfolgt zweckmässig durch Veresterung der Anlagerungsprodukte oder deren quaternären Ammoniumsalze mit mindestens zweibasischen Sauerstoffsäuren unter solchen Bedingungen, dass eine oder zwei Estergruppen, vorzugsweise in Form der genannten Salze gebildet werden.

Als mehrbasische Sauerstoffsäuren für die Bildung der sauren Ester können gegebenenfalls sulfonierte, organische, vorzugsweise aliphatische Dicarbonsäuren von 3 bis 6 Kohlenstoffatomen, wie z.B. Maleinsäure, Malonsäure, Bernsteinsäure oder Sulfobernsteinsäure, oder insbesondere mehrbasische anorganische Sauerstoffsäuren, wie z.B. Schwefelsäure oder Orthophosphorsäure dienen. Anstelle der Säuren können deren funktionelle Derivate wie Säureanhydride, Säurehalogenide, Säureester oder Säureamide verwendet werden. Als Beispiele dieser funktionellen Derivate seien Maleinsäureanhydrid, Chlorsulfonsäure und insbesondere Sulfaminsäure genannt.

Die Veresterung wird in der Regel durch einfaches Vermischen der Reaktionspartner unter Erwärmen, zweckmässig auf eine Temperatur zwischen 50° und 100°C, durchgeführt. Die zunächst entstehenden, freien Säuren können anschliessend in die entsprechenden Alkalimetall- oder Ammoniumsalze übergeführt werden. Die Ueberführung in die Salze erfolgt auf übliche Weise durch Zugabe von Basen, wie z.B. Ammoniak, Monoethanolamin, Triethanolamin oder Alkalimetallhydroxyde, z.B. Natrium- oder Kaliumhydroxyd. Gemäss einer besonders bevorzugten Ausführungsart werden saure Schwefelsäureester in Form ihrer Ammoniumsalze direkt hergestellt, indem man die Alkylenoxydanlagerungsprodukte, zweckmässig in Gegenwart von Harnstoff, mit Sulfaminsäure erwärmt.

Geeignete Ester enthalten entweder eine saure Maleinsäureestergruppe oder insbesondere eine oder zwei saure Schwefelsäureestergruppen, die vorzugsweise in Form ihrer Alkalimetallsalze oder Ammoniumsalze vorliegen.

In den Formeln (2) und (3) bedeuten R₁ und R₂ vorzugsweise einen Alkyl- oder Alkenylrest mit 12 bis 22 Kohlenstoffatomen. Z₁, Z₂, Z₃ und Z₄ sind vorzugsweise Wasserstoff. Die Summe von p+s und n₁+n₂ ist jeweils vorteilhafterweise 5 bis 40. In Formel (2) ist V vorzugsweise Methyl, Ethyl, Benzyl, -CH₂CONH₂ oder

Bedeuten R₁ und R₂ Alkyl, so handelt es sich um Reste, wie z.B., Lauryl, Myristyl, Cetyl, Palmityl, Stearyl, Arachidyl oder Behenyl. Als Alkenylreste für R₁ und R₂ kommen z.B. Dodecenyl, Hexadecenyl, Oleyl oder Octadecenyl in Betracht. Die Reste R₁ und R₂ können sich von chemisch einheitlichen Aminen oder von Amingemischen ableiten. Als Amine seien im einzelnen Dodecylamin (Laurylamin), Myristylamin, Cetylamin, Palmitylamin, Stearylamin, Arachidylamin, Behenylamin, Lignocerylamin, Oleylamin und Erucylamin genannt.

Als Amingemische werden vorzugsweise solche herangezogen, wie sie bei der Ueberführung von natürlichen Fetten oder Oelen, wie z.B. Palmkernfett, Talgfett, Soja- oder Kokosöl in die entsprechenden Amine entstehen. Bevorzugt ist Talgfettamin. Dieses ist ein Gemisch aus 30 % Hexadecylamin, 25 % Octadecylamin und 45 % Octadecenylamin.

Die Komponenten (a) und (b) werden in der Regel in einem Gewichtsverhältnis von 3:1 bis 1:3, vorzugsweise 1,5:1 bis 1:1,5, eingesetzt.

Die Einsatzmengen, in denen das aus Komponenten (a) und (b) bestehende Hilfsmittelgemisch den Färbebädern zugesetzt wird, bewegen sich von 0,05 bis 5 Gew.%, vorzugsweise 0,5 bis 2,5 Gew.% bezogen auf das zu färbende Fasermaterial.

Bevorzugte erfindungsgemäss verwendbare Hilfsmittelgemische enthalten als Komponenten (a) und (b) folgende Komponenten:
(Aa) ein quaternäres Ammoniumsalz der Formel und
(Bb) einen sauren Ester oder dessen Salz einer Verbindung der Formel

In Formeln (5) und (6) bedeuten X Wasserstoff oder SO₃M, M Wasserstoff, Alkalimetall oder -NH₄, R₃ und R₄, unabhängig voneinander, je Alkyl oder Alkenyl mit 12 bis 22 Kohlenstoffatomen, V₁ Methyl, Ethyl, Benzyl, -CH₂CO-NH₂ oder (An)$\frac{\text{⊖}}{\text{1}}$ das Chlorid- oder Methosulfation, s₁, p₁, n₃ und n₄ ganze Zahlen, wobei die Summe von (p₁+s₁) und (n₃+n₄) jeweils von 5 bis 15 ist. Das Mischungsverhältnis ist bevorzugt 1:1,5 bis 1,5:1. In Formel (5) ist V₁ vorzugsweise Methyl oder -CH₂CONH₂ und in Formel (6) ist X vorzugsweise Wasserstoff.

Als Fasermaterial aus natürlichen Polyamiden, das erfindungsgemäss gefärbt werden kann, sind vor allem Wolle, aber auch Mischungen aus Wolle/Polyamid, Wolle/Polyester oder Wolle/Polyacrylnitril sowie Seide zu erwähnen. Das Fasermaterial kann dabei in den verschiedensten Aufmachungsformen vorliegen. Beispielsweise kommen in Betracht: Flocke, Kammzug, Garn, Gewebe, Maschenwaren oder Teppiche. Die Wolle kann normal oder filzfrei ausgerüstet sein.

Für das Färben des natürlichen Polyamidfasermaterials, insbesondere von normaler Wolle bzw. von filzfrei ausgerüsteter Wolle oder des Wollanteils von Fasermischungen nach dem vorliegenden Verfahren kommen als Reaktivfarbstoffe die unter diesem Begriff bekannten organischen Farbstoffe - unabhängig von der Art ihrer reaktiven Gruppe - in Betracht.

Diese Farbstoffklasse wird im Colour Index 3 Auflage 1971 als "Reactive Dyes" bezeichnet. Es handelt sich dabei vorwiegend um solche Farbstoffe, die mindestens eine mit Polyhydroxylfasern (Cellulosefasern) oder Polyamidfasern besonders Wolle reaktionsfähige Gruppe, eine Vorstufe hierfür oder einen mit Polyhydroxylfasern oder Polyamidfasern reaktionsfähigen Substituenten enthalten.

Als Grundkörper der Reaktivfarbstoffe eignen sich besonders solche aus der Reihe der Mono-, Dis- oder Polyazofarbstoffe einschliesslich der Formazanfarbstoffe sowie der Anthrachinon-, Xanthen-, Nitro-, Triphenylmethan-, Naphthochinonimin- und Phthalocyaninfarbstoffe, wobei die Azo-und Phthalocyaninfarbstoffe sowohl metallfrei als auch metallhaltig sein können.

Als reaktionsfähige Gruppen und Vorstufen, die solche reaktionsfähige Gruppen bilden, seien beispielsweise Epoxygruppen, die Ethylenimidgruppe, die Vinylgruppierung in Vinylsulfon- oder im Acrylsäurerest sowie die β-Sulfatoethylsulfongruppe, die β-Chlorethylsulfongruppe oder die β-Dialkylaminoethylsulfongruppe genannt.

Als reaktionsfähige Substituenten in Reaktivfarbstoffen dienen solche die leicht abspaltbar sind und einen elektrophilen Rest hinterlassen.

Als solche Substituenten kommen beispielsweise 1 oder 2 Halogenatome in einem aliphatischen Acylrest z.B. in β-Stellung oder α- und β-Stellung eines Propionylrestes oder in α- und/oder β-Stellung eines Acrylsäurerestes, oder 1 bis 3 Halogenatome an folgendem Ringsystem in Betracht: Pyridazin, Pyrimidin, Pyridazon, Triazin, Chinoxalin oder Phthalazin.

Es können auch Farbstoffe mit zwei oder mehreren gleich- oder verschiedenartigen Reaktivgruppen verwendet werden.

Bevorzugte Reaktivfarbstoffe enthalten als reaktionsfähige Substituenten Chloracetyl, α-Bromacryloyl, α,β-Dibrompropionyl, 2,4-Difluor-5-chlorpyrimidin-6-yl, 2,4-Dichlor-1,3,5-triazinyl oder 2,4,5-Trichlorpyrimidin-6-yl.

Die Reaktivfarbstoffe können saure, salzbildende Substituenten, wie z.B. Carbonsäuregruppen, Schwefelsäure- und Phosphonsäureestergruppen, Phosphonsäuregruppen oder vorzugsweise Sulfonsäuregruppen enthalten.

Bevorzugt sind Reaktivfarbstoffe mit mindestens zwei Sulfonsäuregruppen, insbesondere Reaktivfarbstoffe mit einem metallfreien Azogrundkörper, welcher vorzugsweise zwei bis vier Sulfonsäuregruppen aufweist.

Es können auch Mischungen von Reaktivfarbstoffen oder Mischungen eines Reaktivfarbstoffes und üblichen anionischen Wollfarbstoffen eingesetzt werden, wobei Bichromie- oder Trichromiefärbungen erzeugt werden können.

Eine bevorzugte Ausführungsform des erfindungsgemässen Verfahrens besteht darin, dass man Reaktivfarbstoffe der Formel
in der
T₁ und T₂, unabhängig voneinander, je Wasserstoff oder C₁-C₄-Alkyl und
Y₁ und Y₂ unabhängig voneinander, je Chloracetyl, α-Bromacryloyl, α,β-Dibrompropionyl, 2,4-Dichlor-s-triazinyl, 2,4-Difluor-5-chlorpyrimidin-(6)-yl oder 2,4,5-Trichlorpyrimidin-6-yl
bedeuten, verwendet.

Besonders bevorzugte Farbstoffe sind dabei diejenigen, in denen -NT₁Y₁ und-NT₂Y₂ identisch und T₁ und T₂ Wasserstoff sind. Y₁ und Y₂ sind vorzugsweise α-Bromacryloyl oder α,β-Dibrompropionyl.

Die Färbung erfolgt nach dem Ausziehverfahren. Die Menge der der Färbeflotte zugesetzten Farbstoffe richtet sich nach der gewünschten Farbstärke, im allgemeinen haben sich Mengen von 0,01 bis 10 Gewichtsprozent, vorzugsweise 0,1 bis 5 Gewichtsprozent bezogen auf das eingesetzte Fasermaterial bewährt.

Das Flottenverhältnis kann innerhalb eines weiten Bereiches gewählt werden z.B. 1:3 bis 1:100, vorzugsweise 1:6 bis 1:30.

Die Färbebäder können Mineralsäuren, wie z.B. Schwefelsäure oder Phosphorsäure, organische Säuren zweckmässig aliphatische Carbonsäuren wie Ameisensäure, Essigsäure, Oxalsäure oder Zitronensäure und/oder Salze wie Ammoniumacetat, Ammoniumsulfat oder Natriumacetat enthalten. Die Säuren dienen vor allem der Einstellung des pH-Wertes der erfindungsgemäss verwendeten Flotten, der in der Regel 4 bis 7, vorzugsweise 4,3 bis 6 beträgt.

Die Färbeflotten können auch weitere Zusätze, wie z.B. Wollschutz-, Dispergier- und Netzmittel sowie auch Entschäumer enthalten.

Besondere Vorrichtungen sind beim erfindungsgemässen Verfahren nicht erforderlich. Es können die üblichen Färbeapparaturen, wie beispielsweise offene Bäder, Kammzug-, Stranggarn- oder Packapparate, Jigger-, Paddelapparate, Baumfärbeapparate, Zirkulations- oder Düsenfärbeapparate oder Haspelkufen verwendet werden.

Das Färben erfolgt mit Vorteil bei einer Temperatur im Bereich von 60 bis 120°C, vorzugsweise 70°C bis Kochtemperatur (100-102°C). Die Färbedauer hält sich in üblichen Rahmen und beträgt in der Regel 20 bis 120 Minuten.

Nach dem Aufziehen des Farbstoffes werden den Färbeflotten in der Regel Fixieralkalien, wie z.B. wässeriges Ammoniak, Alkalimetallhydroxide, Alkalimetallcarbonate oder -hydrogencarbonate zugegeben. Der pH-Wert der Alkali enthaltenden Färbebäder beträgt zweckmässigerweise 7,5 bis 9, vorzugsweise 8 bis 8,5.

Das Färben des Fasermaterials wird zweckmässig so durchgeführt, dass man das Färbegut mit einer wässerigen Flotte, die Säure, das Hilfsmittelgemisch aus den Komponenten (a) und (b) und den nichtionogenen Zusatz(c) enthält und eine Temperatur von 40 bis 60°C aufweist, kurz behandelt und dem gleichen Bade den Reaktivfarbstoff zusetzt. Hierauf steigert man die Temperatur langsam, um in einem Bereich von 80 bis 100°C und während 20 bis 90 Minuten, vorzugsweise 30 bis 60 Minuten zu färben. Anschliessend wird das Färbegut nach Zusatz von Fixieralkalien, vorzugsweise wässrigem Ammoniak, noch 10 bis 20 Minuten alkalisch bei 70 bis 90°C behandelt. Am Schluss wird das gefärbte Material herausgezogen und wie üblich gespült, abgesäuert und getrocknet.

Man erhält nach dem erfindungsgemässen Färbeverfahren gleichmässige und farbkräftige Färbungen, die sich auch durch gute Reibechtheiten und Farbausbeuten auszeichnen. Zudem werden die anderen Echtheiten der Färbungen, wie z.B. Lichtechtheit und Nassechtheiten durch den Zusatz der nichtionogenen Komponente (c) nicht negativ beeinflusst. Insbesondere wird mit dem erfindungsgemässen Verfahren eine vollständige Erschöpfung des Färbebades ohne Farbstoffausfällungen und -ansetzungen im Färbebade erreicht.

In den nachfolgenden Beispielen sind die Teile Gewichtsteile und die Prozente Gewichtsprozente.

### Beispiel 1

- 10 g: Wollkammgarn werden bei 50°C in einem Färbebad, welches
- 200 ml: Wasser
- 0,3 g: Essigsäure (80 %)
- 0,1 g: eines Anlagerungsproduktes von 18 Mol Ethylenoxyd an 1 Mol C₁₂-C₁₈-Fettalkoholgemisch und
- 0,2 g: des Hilfsmittelgemisches A₁ bestehend aus (1) dem mit Chloracetamid quaternierten Anlagerungsprodukt von 7 Mol Ethylenoxid an 1 Mol Talgfettamin und (2) dem Ammoniumsalz des sauren Schwefelsäuremonoesters des Anlagerungsproduktes von 7 Mol Ethylenoxid an 1 Mol Talgfettamin (Mischungsverhältnis 1:1)

enthält, während 15 Minuten vorbehandelt, wobei der Materialträger mit dem Wollgarn, bei stehender Flotte, in ständiger Bewegung gehalten wird. Hierauf werden 0,24 g eines Farbstoffes der Formel
zugesetzt. Der pH-Wert des Färbebades beträgt 4,5-5. Die Badetemperatur wird mit 0,5-1°C pro Minute auf 60-70°C erhöht und 15 Minuten bei 60-70°C gehalten. Alsdann wird die Temperatur mit 0,5-1°C pro Minute auf Siedetemperatur gesteigert und 60-90 Minuten bei 98-100°C gehalten. Danach wird das Färbebad auf 80°C abgekühlt und mit wässrigem Ammoniak (25 %) auf einen pH-Wert von 8,5 eingestellt. Man setzt 0,2 g eines sulfonierten Naphthalin/Formaldehyd-Kondensationsproduktes zu, worauf das Färbegut 10-15 Minuten bei 85°C und pH 8,5 gehalten wird. Anschliessend wird das Färbegut wie üblich gespült, in 200 ml Wasser, enthaltend 0,2 g Ameisensäure 85 %, abgesäuert und getrocknet. Man erhält ein rotgefärbtes Kammgarn mit guten Gebrauchsechtheiten. Während des ganzen Färbeprozesses sind keine Ausfällungen eingetreten. Das Färbeglas und der Materialträger weisen keinerlei Anschmutzungen auf.

### Beispiel 2

- 10 g: Wollkammgarn werden bei 50°C in einem Färbebad, welches
- 300 ml: Wasser
- 0,3 g: Essigsäure (80 %)
- 0,15 g: eines Anlagerungsproduktes von 18 Mol Ethylenoxyd an 1 Mol C₁₂-C₁₈-Fettalkoholgemisch und
- 0,2 g: des Hilfsmittelgemisches A₁ bestehend aus (1) dem mit Chloracetamid quaternierten Anlagerungsprodukt von 7 Mol Ethylenoxid an 1 Mol Talgfettamin und (2) dem Ammoniumsalz des sauren Schwefelsäuremonoesters des Anlagerungsproduktes von 7 Mol Ethylenoxid an 1 Mol Talgfettamin (Mischungsverhältnis 1:1)

enthält, während 15 Minuten vorbehandelt, wobei die Flotte in ständiger Bewegung gehalten wird. Hierauf werden 0,4 g eines Farbstoffes der Formel
zugesetzt. Der pH-Wert des Färbebades beträgt 4,5-5. Die Badetemperatur wird mit 0,5-1°C pro Minute auf Siedetemperatur gesteigert und 60-90 Minuten bei 98-100°C gehalten. Danach wird das Färbebad auf 85°C abgekühlt und mit wässrigem Ammoniak (25 %) auf einen pH-Wert von 8,5 eingestellt. Alsdann wird das Färbegut 10-15 Minuten bei 85°C und pH 8,5 gehalten. Anschliessend wird das Färbegut wie üblich gespült, in 300 ml Wasser, enthaltend 0,3 g 85%ige Ameisensaure, abgesäuert und getrocknet. Man erhält ein blauschwarzes Kammgarn mit guten Gebrauchsechtheiten. Während des ganzen Färbeprozesses sind keine Ausfällungen eingetreten. Das Färbeglas und der Materialträger weisen keinerlei Anschmutzungen auf.

Wenn man anstelle des Farbstoffes der Formel (22) eine äquimolare Menge eines Farbstoffes der Formel
worin Y₃ und Y₄ die in der folgenden Tabelle in Spalten 2 und 3 angegebenen Bedeutungen haben, verwendet, so erhält man ebenfalls blauschwarze Färbungen mit gleich guten Echtheiten.

### Beispiel 15

- 100 kg: Wollgewebe werden in einem Färbebad, welches auf
- 1000 kg: Wasser von 40°C,
- 2 kg: 80%ige Essigsäure,
- 1,5 kg: des Hilfsmittelgemisches A₁ bestehend aus (1) dem mit Chloracetamid quaternierten Anlagerungsprodukt von 7 Mol Ethylenoxid an 1 Mol Talgfettamin und (2) dem Ammoniumsalz des sauren Schwefelsäuremonoesters des Anlagerunsproduktes von 7 Mol Ethylenoxid an 1 Mol Talgfettamin (Mischungsverhältnis 1:1) und
- 1 kg: eines Anlagerungsproduktes von 18 Mol Ethylenoxid an 1 Mol C₁₂-C₁₈-Fettalkoholgemisch

enthält, während 10 Minuten bei 40°C vorbehandelt. Der pH-Wert beträgt 4,5.

Nach Zugabe einer Lösung enthaltend 5 kg eines Disazofarbstoffes der Formel (22) wird die Färbeflotte noch 10 Minuten bei 40°C gehalten und anschliessend mit einer Aufheizrate von 1°C/min auf 70°C erwärmt. Nach einer Haltezeit von 15 Minuten bei 70°C wird auf 98°C erwärmt. Nach 90 Minuten Färbezeit bei 98°C wird auf 85°C abgekühlt, mit Ammoniak auf pH 8,5 gestellt und 15 Minuten bei 85°C behandelt. Nach dem Abkühlen auf 60°C wird die Flotte abgelassen.

Das blauschwarz-gefärbte Gewebe wird wie üblich gespült, mit 1 kg 85%iger Ameisensäure abgesäuert und getrocknet. Die Färbung ist egal und weist gute Echtheitseigenschaften auf. Der Färbeapparat und der Materialträger (perforierter Baum) sind absolut sauber.

### Beispiel 16

- 100 kg: Wollgarn als Kreuzspulen werden in einem Färbebad, welches auf
- 1000 kg: Wasser von 40°C,
- 2 kg: 80%ige Essigsäure,
- 1,5 kg: des Hilfsmittelgemisches A₁ bestehend aus (1) dem mit Chloracetamid quaternierten Anlagerungsprodukt von 7 Mol Ethylenoxid an 1 Mol Talgfettamin und (2) dem Ammoniumsalz des sauren Schwefelsäuremonoesters des Anlagerungsproduktes von 7 Mol Ethylenoxid an 1 Mol Talgfettamin (Mischungsverhältnis 1:1) und
- 1 kg: eines Anlagerungsproduktes von 18 Mol Ethylenoxid an 1 Mol C₁₂-C₁₈-Fettalkoholgemisch

enthält, während 10 Minuten bei 40°C vorbehandelt. Der pH-Wert beträgt 4,5.

Nach Zugabe einer Lösung enthaltend 5 kg eines Farbstoffes der Formel
und 2 kg eines Farbstoffes der Formel
wird die Färbeflotte noch 10 Minuten bei 40°C gehalten und anschliessend mit einer Aufheizrate von 1°C/min auf 70°C erwärmt. Nach einer Haltezeit von 15 Minuten bei 70°C wird auf 98°C erwärmt. Nach 90 Minuten Färbezeit bei 98°C wird auf 85°C abgekühlt, mit Ammoniak auf pH 8,5 gestellt und 15 Minuten bei 85°C behandelt. Nach dem Abkühlen auf 60°C wird die Flotte abgelassen.

Das brillantrot-gefärbte Garn wird wie üblich gespült, mit 1 kg 85%iger Ameisensäure abgesäuert und getrocknet. Die Färbung ist egal und weist gute Echtheitseigenschaften auf. Der Färbeapparat und der Materialträger sind absolut sauber.

### Beispiel 17

- 100 kg: Wollgewebe werden in einem Färbebad, welches auf
- 1000 kg: Wasser von 40°C,
- 8 kg: Natriumsulfat,
- 2 kg: 80%ige Essigsäure,
- 1,5 kg: des Hilfsmittelgemisches A₁ bestehend aus (1) dem mit Chloracetamid quaternierten Anlagerungsprodukt von 7 Mol Ethylenoxid an 1 Mol Talgfettamin und (2) dem Ammoniumsalz des sauren Schwefelsäuremonoesters des Anlagerungsproduktes von 7 Mol Ethylenoxid an 1 Mol Talgfettamin (Mischungsverhältnis 1:1) und
- 1 kg: eines Anlagerungsproduktes von 18 Mol Ethylenoxid an 1 Mol C₁₂-C₁₈-Fettalkoholgemisch

enthält, während 10 Minuten bei 40°C vorbehandelt. Der pH-Wert beträgt 4,5.

Nach Zugabe einer Lösung enthaltend 2 kg eines Farbstoffes der Formel
3 kg eines Farbstoffes der Formel und 2 kg eines Farbstoffes der Formel
wird die Färbeflotte noch 10 Minuten bei 40°C gehalten und anschliessend mit einer Aufheizrate von 1°C/min auf 70°C erwärmt. Nach einer Haltezeit von 15 Minuten bei 70°C wird auf 98°C erwärmt. Nach 90 Minuten Färbezeit bei 98°C wird auf 85°C abgekühlt, mit Ammoniak auf pH 8,5 gestellt und 15 Minuten bei 85°C behandelt. Nach dem Abkühlen auf 60°C wird die Flotte abgelassen.

Das dunkelbraun-gefärbte Garn wird wie üblich gespült, mit 1 kg 85%iger Ameisensäure abgesäuert und getrocknet. Die Färbung ist egal und weist gute Echtheitseigenschaften auf. Der Färbeapparat und der Materialträger sind absolut sauber.

### Beispiel 18

- 100 kg: Wollgewebe werden in einem Färbebad, welches auf
- 1000 kg: Wasser von 50°C,
- 1,2 kg: 85%ige Ameisensäure,
- 1,5 kg: des Hilfsmittelgemisches A₂ bestehend aus (1) dem mit Dimethylsulfat quaternierten Anlagerungsprodukt von 34 Mol Ethylenoxid an 1 Mol C₂₀-C₂₂-Fettamin und (2) dem Ammoniumsalz des sauren Dischwefelsäureesters des Anlagerunsproduktes von 8 Mol Ethylenoxid an 1 Mol Talgfettamin (Mischungsverhältnis 1:1) und
- 1 kg: eines Anlagerungsproduktes von 18 Mol Ethylenoxid an 1 Mol C₁₂-C₁₈-Fettalkoholgemisch

enthält, während 15 Minuten bei 50°C vorbehandelt. Der pH-Wert beträgt 4,3.

Nach Zugabe einer Lösung enthaltend 8 kg eines Disazofarbstoffes der Formel (22) wird die Färbeflotte noch 10 Minuten bei 50°C gehalten und anschliessend mit einer Aufheizrate von 1°C/min auf 70°C erwärmt. Nach einer Haltezeit von 15 Minuten bei 70°C wird auf 98°C erwärmt. Nach 90 Minuten Färbezeit bei 98°C wird auf 85°C abgekühlt, mit Ammoniak auf pH 8,5 gestellt und 15 Minuten bei 85°C behandelt. Nach dem Abkühlen auf 60°C wird die Flotte abgelassen.

Das blauschwarz-gefärbte Gewebe wird wie üblich gespült, mit 1 kg 85%iger Ameisensäure abgesäuert und getrocknet. Die Färbung ist egal und weist gute Echtheitseigenschaften auf. Der Färbeapparat und der Materialträger (perforierter Baum) sind absolut sauber.

### Beispiel 19

- 100 kg: Wollgewebe werden in einem Färbebad, welches auf
- 1000 kg: Wasser von 50°C,
- 1,2 kg: 85%ige Ameisensäure,
- 1,5 kg: des Hilfsmittelgemisches A₃ bestehend aus (1) dem mit Chloracetamid quaternierten Anlagerungsprodukt von 7 Mol Ethylenoxid an 1 Mol Talgfettamin und (2) dem Natriumsalz des Maleinsäurehalbesters des Anlagerungsproduktes von 34 Mol Ethylenoxid und 6 Mol Propylenoxid an 1 Mol Behenylamin (Mischungsverhältnis 1:1) und
- 1 kg: eines Anlagerungsproduktes von 18 Mol Ethylenoxid an 1 Mol C₁₂-C₁₈-Fettalkoholgemisch

enthält, während 15 Minuten bei 50°C vorbehandelt. Der pH-Wert beträgt 4,3.

Nach Zugabe einer Lösung enthaltend 8 kg eines Disazofarbstoffes der Formel (22) wird die Färbeflotte noch 10 Minuten bei 50°C gehalten und anschliessend mit einer Aufheizrate von 1°C/min auf 70°C erwärmt. Nach einer Haltezeit von 15 Minuten bei 70°C wird auf 98°C erwärmt. Nach 90 Minuten Färbezeit bei 98°C wird auf 85°C abgekühlt, mit Ammoniak auf pH 8,5 gestellt und 15 Minuten bei 85°C behandelt. Nach dem Abkühlen auf 60°C wird die Flotte abgelassen.

Das blauschwarz-gefärbte Gewebe wird wie üblich gespült, mit 1 kg 85%iger Ameisensäure abgesäuert und getrocknet. Die Färbung ist egal und weist gute Echtheitseigenschaften auf. Der Färbeapparat und der Materialträger (perforierter Baum) sind absolut sauber.

## Patentansprüche

1. Verfahren zum Färben von natürlichen Polyamidfasern, besonders Wolle mit Reaktivfarbstoffen nach der Ausziehmethode, bei der das Fasermaterial zunächst mit einem Färbereihilfsmittel bestehend aus einer Kombination von (a) quaternierten Ammoniumverbindungen von Polyglykolverbindungen und (b) von mindestens zweibasischen Sauerstoffsäuren abgeleiteten sauren Estern oder deren Salzen von Polyglykolverbindungen, wobei sowohl die quaternären Ammoniumverbindungen als auch die sauren Ester sich von einem aliphatischen Amin ableiten, das im aliphatischen Rest 12 bis 24 Kohlenstoffatome aufweist und in Gegenwart (c) eines Fettalkohol-Polyalkylenglykolethers in einem Bad vorbehandelt und anschliessend nach Zusatz des Farbstoffes im gleichen Bad gefärbt wird, dadurch gekennzeichnet, dass der Fettalkohol-Polyalkylenglykolether der Formel entspricht, worin R einen aliphatischen Rest mit mindestens 8 Kohlenstoffatomen bedeutet, "Alkylen" für den Ethylenrest oder Propylenrest steht und m 3 bis 25 ist.

2. Verfahren gemäss Anspruch 1, dadurch gekennzeichnet, dass R einen Alkyl- oder Alkenylrest mit 12 bis 22 Kohlenstoffatomen bedeutet.

3. Verfahren gemäss einem der Ansprüche 1 und 2, dadurch gekennzeichnet, dass "Alkylen" für Ethylen steht.

4. Verfahren gemäss einem der Ansprüche 1 bis 3, dadurch gekennzeichnet, dass m 10 bis 20 ist.

5. Verfahren gemäss einem der Ansprüche 1 bis 4, dadurch gekennzeichnet, dass m 12 bis 18 ist.

6. Verfahren gemäss einem der Ansprüche 1 bis 5, dadurch gekennzeichnet, dass Komponente (a) eine quaternäre Ammoniumverbindung der Formel ist, in der R₁ einen aliphatischen Kohlenwasserstoffrest mit 12 bis 22 Kohlenstoffatomen, V einen gegebenenfalls substituierten Alkylrest, von Z₁ und Z₂ eines Wasserstoff, Methyl oder Phenyl und das andere Wasserstoff, An^{⊖} ein Anion einer anorganischen oder organischen Säure und p und s je 1 bis 100 bedeuten, wobei die Summe von p und s 2 bis 100 ist.

7. Verfahren gemäss einem der Ansprüche 1 bis 6, dadurch gekennzeichnet, dass Komponente (b) ein saurer Ester oder dessen Salz einer Verbindung der Formel oder ein quaterniertes Produkt des sauren Esters oder dessen Salzes ist, worin R₂ einen aliphatischen Kohlenwasserstoffrest mit 12 bis 22 Kohlenstoffatomen, von Z₃ und Z₄ eines Wasserstoff, Methyl oder Phenyl und das andere Wasserstoff und n₁ und n₂ ganze Zahlen bedeuten, wobei die Summe n₁+n₂ 2 bis 100 ist.

8. Verfahren gemäss einem der Ansprüche 1 bis 7, dadurch gekennzeichnet, dass Komponenten (a) und (b) in einem Gewichtsverhältnis zueinander von 1:3 bis 3:1 vorliegen.

9. Verfahren gemäss einem der Ansprüche 1 bis 8, dadurch gekennzeichnet, dass das Hilfsmittelgemisch als Komponenten (a) und (b)
(Aa) ein quaternäres Ammoniumsalz der Formel und
(Bb) einen sauren Ester oder dessen Salz einer Verbindung der Formel enthält, worin
X Wasserstoff oder SO₃M,
M Wasserstoff, Alkalimetall oder -NH₄,
R₃ und R₄, unabhängig voneinander, je Alkyl oder Alkenyl mit 12 bis 22 Kohlenstoffatomen,
V₁ Methyl, Ethyl, Benzyl, -CH₂CO-NH₂ oder (An)$\frac{\text{⊖}}{\text{1}}$ das Chlorid oder Methosulfation, s₁, p₁, n₃ und n₄ ganze Zahlen, wobei die Summe von (p₁+s₁) und (n₃+n₄) jeweils von 5 bis 15 ist, bedeuten.

10. Verfahren gemäss einem der Ansprüche 1 bis 9, dadurch gekennzeichnet, dass das Gewichtsverhältnis vom Gemisch aus den Komponenten (a) und (b) zu der Komponente (c) von 2:1 bis 1:1 beträgt.

11. Verfahren gemäss einem der Ansprüche 1 bis 10, dadurch gekennzeichnet, dass man Reaktivfarbstoffe, die mindestens zwei Sulfonsäuregruppen enthalten, verwendet.

12. Verfahren gemäss Anspruch 11, dadurch gekennzeichnet, dass die Reaktivfarbstoffe der Formel entsprechen, worin
T₁ und T₂, unabhängig voneinander, je Wasserstoff oder C₁-C₄-Alkyl und
Y₁ und Y₂, unabhängig voneinander, je Chloracetyl, α-Bromacryloyl, α,β-Dibrompropionyl, 2,4-Dichlor-s-triazinyl, 2,4-Difluor-5-chlorpyrimidin-(6)-yl oder 2,4,5-Trichlorpyrimidin-(6)-yl
bedeuten.

13. Verfahren gemäss Anspruch 12, dadurch gekennzeichnet, dass in formel (7) Y₁ und Y₂ α-Bromacryloyl oder α,β-dibrompropionyl bedeuten.

14. Verfahren gemäss Anspruch 12, dadurch gekennzeichnet, dass der Reaktivfarbstoff der Formel entspricht.

## Claims

1. A process for the dyeing of natural polyamide fibres, in particular wool, by means of reactive dyes using the exhaust method, in which the fibre material is first pretreated in a bath with a dyeing assistant consisting of a combination of (a) quaternized ammonium compounds of polyglycol compounds and (b) acidic esters or salts thereof derived from at least dibasic oxyacids and from polyglycol compounds, not only the quaternary ammonium compounds but also the acidic esters being derived from an aliphatic amine having 12 to 24 carbon atoms in the aliphatic moiety, and in the presence (c) of a fatty alcohol/polyalkylene glycol ether and then, after adding the dye, is dyed in the same bath, wherein the fatty alcohol/polyalkylene glycol ether is of the formula in which R is an aliphatic radical having at least 8 carbon atoms, "alkylene" is an ethylene radical or a propylene radical and m is 3 to 25.

2. A process according to claim 1, wherein R is an alkyl or alkenyl radical having 12 to 22 carbon atoms.

3. A process according to any one of claims 1 and 2, wherein "alkylene" is ethylene.

4. A process according to any one of claims 1 to 3, wherein m is 10 to 20.

5. A process according to any one of claims 1 to 4, wherein m is 12 to 18.

6. A process according to any one of claims 1 to 5, wherein component (a) is a quaternary ammonium compound of the formula in which R₁ is an aliphatic hydrocarbon radical having 12 to 22 carbon atoms, V is a substituted or unsubstituted alkyl radical, one of Z₁ and Z₂ is hydrogen, methyl or phenyl and the other is hydrogen, An^{⊖} is an anion of an inorganic or organic acid and p and s are each 1 to 100, the sum of p and s being 2 to 100.

7. A process according to any one of claims 1 to 6, wherein component (b) is an acidic ester or a salt thereof of a compound of the formula or is a quaternized product of the acidic ester or a salt thereof, in which R₂ is an aliphatic hydrocarbon radical having 12 to 22 carbon atoms, one of Z₃ and Z₄ is hydrogen, methyl or phenyl and the other is hydrogen and n₁ and n₂ are whole numbers, the sum n₁ + n₂ being 2 to 100.

8. A process according to any one of claims 1 to 7, wherein components (a) and (b) are present in a weight ratio of 1:3 to 3:1 to one another.

9. A process according to any one of claims 1 to 8, wherein the assistant mixture contains
(Aa) a quaternary ammonium salt of the formula and
(Bb) an acidic ester or a salt thereof of a compound of the formula as components (a) and (b) in which
X is hydrogen or SO₃M, M is hydrogen, an alkali metal or -NH₄, R₃ and R₄, independently of one another, are each alkyl or alkenyl having 12 to 22 carbon atoms, V₁ is methyl, ethyl, benzyl, -CH₂CO-NH₂ or (An)$\frac{\text{⊖}}{\text{1}}$ is the chloride or methylsulphate ion, s₁, p₁, n₃ and n₄ are whole numbers, the sums of (p₁ + s₁) and (n₃ + n₄) being 5 to 15 in each case.

10. A process according to any one of claims 1 to 9, wherein the weight ratio of the mixture of the components (a) and (b) to the component (c) is 2:1 to 1:1

11. A process according to any one of claims 1 to 10, wherein a reactive dye containing at least two sulpho groups is used.

12. A process according to claim 11, wherein the reactive dyes have the formula in which T₁ and T₂, independently of one another, are each hydrogen or C₁-C₄alkyl and Y₁ and Y₂, independently of one another, are each chloroacetyl, α-bromoacryloyl, α,β-dibromopropionyl, 2,4-dichloro-s-triazinyl, 2,4-difluoro-5-chloropyrimidin-6-yl or 2,4,5-trichloropyrimidin-6-yl.

13. A process according to claim 12, wherein Y₁ and Y₂ in formula (7) are α-bromoacryloyl or α,β-dibromopropionyl.

14. A process according to claim 12, wherein the reactive dye has the formula

## Revendications

1. Procédé pour teindre des fibres naturelles de polyamide, en particulier de laine, avec des colorants réactifs, d'après le procédé par épuisement, dans lequel la matière fibreuse est soumise d'abord à un traitement préalable, dans un bain, avec un adjuvant de teinture formé d'une combinaison (a) de composés ammonium quaternaire de de polyglycol et (b) d'esters-acides de polyglycol dérivés d'oxyacides au moins bifonctionnels, ou de leurs sels, les composés ammonium quaternaire ainsi que les esters-acides étant dérivés d'une amine aliphatique qui comporte 12 à 24 atomes de carbone dans le reste aliphatique, et en présence (c) d'un éther de polyalcoylèneglycol et d'alcool gras, et ensuite, après addition du colorant, la matière fibreuse est teinte dans le même bain, caractérisé en ce que l'éther de polyalcoylèneglycol et d'alcool gras répond à la formule où R représente un reste aliphatique comportant au moins 8 atomes de carbone, "alcoylène" représente un reste éthylène ou propylène, et m vaut de 3 à 25.

2. Procédé selon la revendication 1, caractérisé en ce que R représente un reste alcoyle ou alcényle comportant 12 à 22 atomes de carbone.

3. Procédé selon la revendication 1 ou 2, caractérisé en ce que "alcoylène" représente éthylène.

4. Procédé selon une des revendications 1 à 3, caractérisé en ce que m vaut de 10 à 20.

5. Procédé selon une des revendications 1 à 4, caractérisé en ce que m vaut de 12 à 18.

6. Procédé selon une des revendications 1 à 5, caratérisé en ce que le composant (a) est un composé ammonium quaternaire répondant à la formule dans laquelle R₁ représente un reste d'hydrocarbure aliphatique comportant 12 à 22 atomes de carbone, V représente un reste alcoyle éventuellement substitué, l'un des restes Z₁ et Z₂ représente un atome d'hydrogène ou un groupe méthyle ou phényle et l'autre représente un atome d'hydrogène, An^{⊖} représente un anion d'un acide minéral ou organique, et p et s valent chacun de 1 à 100, la somme de p et s valant de 2 à 100.

7. Procédé selon une des revendications 1 à 6, caractérisé en ce que le composant (b) est un ester-acide, ou un sel de celui-ci, d'un composé répondant à la formule ou un produit quaternisé de l'ester-acide ou de son sel, où R₂ représente un reste d'hydrocarbure aliphatique comportant 12 à 22 atomes de carbone, l'un des restes Z₃ et Z₄ représente un atome d'hydrogène ou un groupe méthyle ou phényle et l'autre représente un atome d'hydrogène, et n₁ et n₂ représentent des nombres entiers, la somme n₁+n₂ valant de 2 à 100.

8. Procédé selon une des revendications 1 à 7, caractérisé en ce que les composants (a) et (b) sont présents en un rapport pondéral de 1:3 à 3:1 de l'un à l'autre.

9. Procédé selon une des revendications 1 à 8, caractérisé en ce que le mélange d'adjuvants contient, comme composants (a) et (b),
(Aa) un sel d'ammonium quaternaire répondant à la formule et
(Bb) un ester-acide, ou son sel, d'un composé répondant à la formule où
X représente un atome d'hydrogène ou SO₃M,
M représente un atome d'hydrogène ou de métal alcalin ou -NH₄,
R₃ et R₄ représentent chacun, indépendamment l'un de l'autre, un groupe alcoyle ou alcényle comportant 12 à 22 atomes de carbone,
V₁ représente un groupe méthyle, éthyle, benzyle, -CH₂CO-NH₂ ou (An)₁ représente l'ion chlorure ou méthosulfate, s₁, p₁, n₃ et n₄ sont des nombres entiers, les sommes (p₁+s₁) et (n₃+n₄) valant chacune de 5 à 15.

10. Procédé selon une des revendications 1 à 9, caractérisé en ce que le rapport pondéral du mélange des composants (a) et (b) au composant (c) vaut de 2:1 à 1:1.

11. Procédé selon une des revendications 1 à 10, caractérisé en ce qu'on utilise des colorants réactifs qui contiennent au moins deux groupes acide sulfonique.

12. Procédé selon la revendication 11, caractérisé en ce que les colorants réactifs répondent à la formule où
T₁ et T₂ représentent chacun, indépendamment l'un de l'autre, un atome d'hydrogène ou un groupe alcoyle en C₁-C₄, et
Y₁ et Y₂ représentent chacun, indépendamment l'un de l'autre, un groupe chloroacétyle, α -bromoacryloyle, α,β-dibromopropionyle, 2,4-dichloro-s-triazinyle, 2,4-difluoro-5-chloropyrimidine-(6)-yle ou 2,4,5-trichloropyrimidine-(6)-yle.

13. Procédé selon la revendication 12, caractérisé en ce que, dans la formule (7), Y₁ et Y₂ représentent des groupes α-bromoacryloylé ou α,β-dibromopropionyle.

14. Procédé selon la revendication 12,, caractérisé en ce que le colorant réactif répond à la formule
